# EUROPÄISCHE PATENTSCHRIFT

(11) **EP 0 225 280 B1**
(45) Veröffentlichungstag und Bekanntmachung des Hinweises auf die Patenterteilung: **19.04.1989**
(21) Anmeldenummer: 86810493.6
(22) Anmeldetag: 31.10.1986
(51) Int. Cl.: D06M 14/00, D06N 3/00, G03C 5/00

(54) **Verfahren zur Veredlung von textilen Flächengebilden**
Process for finishing flat textile products
Méthode pour l'ennoblissement de produits textiles plats

(30) Priorität: 06.11.1985 CH 4760/85
(43) Veröffentlichungstag der Anmeldung: 10.06.1987
(73) Patentinhaber: CIBA-GEIGY AG, 4002 Basel (CH)
(72) Erfinder: Felder, Bruno, Dr., CH-4148 Pfeffingen (CH); Feron, Jean-Pierre, CH-2801 Movelier (CH)

(56) Entgegenhaltungen:
- CH-C- 407 039
- DE-A- 1 710 588
- DE-A- 2 039 700
- DE-A- 2 124 691
- US-A- 1 972 323

## Beschreibung

Die vorliegende Erfindung betrifft ein neues Verfahren zur Veredlung von textilen Flächengebilden.

Das erfindungsgemässe Verfahren ist dadurch gekennzeichnet, dass man eine durch reaktionsstartende Strahlung vernetzbare Verbindung auf die Oberseite der textilen Flächengebilde aufbringt, hierauf von der Rückseite her mit reaktionsstartender Strahlung belichtet und die nichtvernetzte Verbindung herauslöst.

Unter reaktionsstartender Strahlung wird hier eine Strahlung mit einer solchen Wellenlänge verstanden, die in der bestrahlten Verbindung Veränderungen wie z.B. Vernetzungsreaktionen bewirken kann. Solche Strahlungen sind z.B. sichtbares Licht, UV-Licht und Röntgenstrahlen.

Die Erfindung beruht somit auf der Erkenntnis, dass es durch eine spezielle Beschichtung von textilen Flächengebilden in Verbindung mit einer spezifischen Nachbehandlung möglich geworden ist, ein textiles Flächengebilde zu erhalten, das sich einerseits als wasserfest darstellt, jedoch gleichzeitig auch wasserdampfdurchlässig ist und, im Gegensatz zu üblich beschichteten bzw. laminierten Geweben, den textilen Charakter weitgehend behält.

Nach dem erfindungsgemässen Verfahren wirken die einzelnen Fäden des Flächengebildes überraschenderweise als Raster, so dass eine Vernetzung der strahlungsempfindlichen Verbindungen durch die Bestrahlung nur zwischen den Fäden, nicht aber in deren Innern, d.h. also zwischen den Fibrillen, stattfinden kann. Offenbar wird hierdurch eine differenzierte Porosität erreicht. Der Vernetzung zwischen den Fäden wird die Wasserfestigkeit des behandelten Flächengebildes, den Hohlräumen im Innern der Fäden die Wasserdampfdurchlässigkeit zugeschrieben.

Unter durch reaktionsstartende Strahlung vernetzbaren Verbindungen sollen im folgenden niedermolekulare und hochmolekulare Verbindungen verstanden werden, die, in dünnen Schichten vorliegend, bei Bestrahlung mit reaktionsstartender Strahlung von entsprechender Wellenlänge Löslichkeitsveränderungen erleiden, so dass durch sogenannte Entwicklungsprozesse Strukturierungen in der Schicht erzielt werden können. Dies kann prinzipiell sowohl nach dem sogenannten Positiv- als auch NegativVerfahren erfolgen.

Gemäss vorliegender Erfindung wird jedoch nur nach dem Negatiwerfahren gearbeitet, wonach an den Stellen der Belichtung durch eine Maske (hier: Gewebestruktur) Vernetzungen zwischen den Molekülen der lichtvernetzbaren Verbindungen ausgebildet werden, die nicht mehr gelöst werden können. Die nicht vernetzten Verbindungen an den unbelichteten Stellen werden dann in einem Auswasch- bzw. Entwicklungsvorgang herausgelöst.

Solche durch reaktionsstartende Strahlung vernetzbare Verbindungen sind aus einer Vielzahl von wissenschaftlichen Publikationen und Patentschriften bekannt. Beispielsweise wird in J. Kosar, Light Sensitive Systems, John Wiley & Sons, New York, 1965, in Kapiteln 2, 6 und 7, in W.S. DeForest, Photoresist - Materials and Processes, Mac Graw Hill Book Company, New York, 1975, insbesondere in den Kapiteln 2 und 4, und in K. Maas, Themen zur Chemie der Reproduktionsverfahren, Hüthig, Heidelberg, 1974, in den Kapiteln 5.1 bis 5.3 ein umfassender Überblick über lichtvernetzbare Verbindungen gegeben, die im erfindungsgemässen Verfahren zur Anwendung kommen können.

Des weiteren werden geeignete durch reaktionsstartende Strahlung vernetzbare Verbindungen z.B. auch in Angew. Chem. 94, (1982), 471-564, Adv. Photochem. 11, 1-103, (1979), sowie in J. Macromol. Sci. - Revs. Macromol. Chem. C21 187-273, (1981/82), beschrieben. Eine grosse Anzahl von Patentanmeldungen und -schriften wie z.B. DE 1 522 515, US 4 079 041, US 4 272 620, EP 92 524, EP 134 752, EP 138 768, EP 132 221, EP 141 781, US 2 670 286, US 2 379 413, US 2 299 839, US 2 760 863 und US 4 530 896 runden diesen Überblick ab.

Als durch reaktionsstartende Strahlung vernetzbare Verbindungen kommen z.B. Linearpolymere in Betracht, die ein Grundgerüst aus
- Polyvinylalkohol,
- mit endständigen Epoxigruppen kettenverlängerten Epoxiharzen,
- Acrylat/Methacrylat-Copolymerisaten,
- oder Butadien-Acrylnitril-Copolymerisaten
   aufweisen und als photovernetzbare Teile entweder seitenständige

- Styryl-Pyridiniumgruppen,
- Acrylamid-Gruppen oder
- Dimethylmaleinimid-Gruppen
   oder endständige Vinylgruppen tragen.

Für das erfindungsgemässe Verfahren besonders geeignete durch reaktionsstartende Strahlung vernetzbare Verbindungen sind z.B. Zimtsäureester hochmolekularer, mehrwertiger Alkohole, Polymere mit chalconartigen und benzophenonartigen Gruppen und Stilbene, die unter dem Einfluss von reaktionsstartender Strahlung, gegebenenfalls in Anwesenheit von Sensibilisatoren, Vernetzungen ausbilden (vgl. Kosar, s.o. Kapitel 4). Auch Polyvinylalkohol und einige seiner Derivate sowie organische Kolloide, wie z.B. Gelatine und Stärke in Kombination mit Vernetzungsmitteln wie Metalldichromaten, wie sie in Kapitel 2 von J. Kosar (s.o.) beschrieben sind, gehören zu den bevorzugten durch reaktionsstartende Strahlung vernetzbaren Verbindungen.

Mit durch reaktionsstartende Strahlung vernetzbaren Gruppen modifizierte Polyvinylalkohole, die sich ebenfalls gut zur Verwendung im erfindungsgemässen Verfahren eignen, sind z.B. in US 4 272 620 beschrieben.

Weitere bevorzugte durch reaktionsstartende Strahlung vernetzbare Verbindungen sind solche, deren Durchschnittsmolekulargewicht mindestens 1000 beträgt und die pro Molekül durchschnittlich mehr als 2 Maleinimidgruppen der Formel enthalten, worin R₁ und R₂ unabhängig voneinander Alkyl mit 1 bis 4 Kohlenstoffatomen sind oder die Ergänzung zu einem 5- oder 6-gliedrigen carbocyclischen Ring bedeuten. Das Polymergerüst, an das diese Maleinimidgruppen gebunden sind, stellt vorzugsweise ein Homo- oder Copolymerisat von reaktiven Doppelbindungen enthaltenden Monomeren dar. Eine detaillierte Beschreibung dieser lichtvernetzbaren Polymere findet sich in US 4 079 041.

Die in EP 92 524 beschriebenen Homo- und Copolymerisate, welche durch organische, chromophore Polyazide durch reaktionsstartende Strahlung vernetzbar sind, stellen eine weitere bevorzugte Gruppe von durch reaktionsstartende Strahlung vernetzbaren polymeren Verbindungen dar.

Gute Ergebnisse werden auch mit Verbindungen mit intakten Acrylatdoppelbindungen erhalten. Ebenso eignen sich für das erfindungsgemässe Verfahren Thiol-En-Systeme, worin Thiole unter Einwirkung von reaktionsstartender Strahlung an Alkene addiert werden, wobei Thioether entstehen, wie dies in Angew. Chem. 94 (1982) 480 beschrieben ist.

Besonders geeignet sind auch die direkt durch Einwirkung von reaktionsstartender Strahlung vernetzbaren Homo- und Copolymeren gemäss EP 134 752, die zu mindestens 5 Mol-% bezogen auf das Polymer Struktureinheiten der Formel aufweisen, worin R und R' unabhängig voneinander die in der zitierten Anmeldung angegebenen zweiwertigen Reste sind und q 0 oder 1 ist.

Weitere Homo- und Copolymerisate, die bevorzugt für das erfindungsgemässe Verfahren in Betracht kommen, sind in EP 132 221 und EP 141 781 beschrieben. Diese enthalten im wesentlichen die wiederkehrenden Strukturelemente vom Typ worin Z und X die in den Zitaten angegebenen Bedeutungen haben, und können, wenn die in der EP 132 221 beschriebenen Bedingungen eingehalten werden, ohne Zugabe von Sensibilisatoren oder Vemetzungsmittel vernetzt werden.

Die strahlungsempfindlichen Homo- und Copolykondensate aus der Gruppe linearer gesättigter Polyamide, Polyester, Polyamidimide, Polyesterimide und Polyesteramide auf der Basis von Benzophenondicarbonsäuren und Benzophenontricarbonsäuren gemäss EP 138 768, die wiederkehrende Strukturelemente der Formel und im Falle von Copolykondensaten zusätzlich die wiederkehrenden Strukturelemente der Formeln aufweisen, worin die Substituenten die in der zitierten Anmeldung genannten Bedeutungen haben, gehören ebenfalls zum Kreis der bevorzugten durch reaktionsstartende Strahlung venetzbaren Verbindungen.

Es seien auch die lichtempfindlichen Systeme gemäss EP 152 377, z.B. äthylenisch ungesättigte Verbindungen wie Olefine, Vinyläther und -ester, und Epoxyde, die in Gegenwart eines kationischen Sensibilisators und eines Oxidationsmittels photovernetzbar sind, sowie die gegenüber reaktionsstartender Strahlung empfindlichen Systeme auf Siliconbasis, wie z.B. durch reaktionsstartende Strahlung vernetzbare modifizierte Dimethylpolysiloxane, Methyl-H-Polysiloxane und Siliconelastomere, und auch die durch reaktionsstartende Strahlung vernetzbaren Perfluoralkylgruppen enthaltenden Polymere genannt, die mit Vorteil im erfindungsgemässen Verfahren verwendet werden können. Besonders bevorzugte gegenüber reaktionsstartender Strahlung empfindliche Systeme auf Siliconbasis sind solche Siloxane, die endständige Epoxidgruppen enthalten und in Gegenwart kationischer Sensibilisatoren, wie z.B. Ferrocenium-, Jodonium- oder Sulfoniumkomplexen, photovernetzbar sind.

Von den aufgezählten Verbindungen sind ganz besonders solche zur Verwendung im erfindungsgemässen Verfahren geeignet, deren Grundstruktur wie z.B. beim Polyvinylalkohol und dessen Derivate (z.B. gemäss US 4 272 620) im wesentlichen linear ist. Die durch reaktionsstartende Strahlung vernetzbaren Verbindungen werden in Form einer Lösung oder Dispersion auf das textile Flächengebilde aufgebracht.

Als Lösungs- oder Dispergiermittel kommen Wasser und organische, insbesondere polare Lösungsmittel wie z.B. Alkohole, Ether, Etheralkohole, Ester, Aldehyde und Ketone, insbesondere Methylethylketon, Furfural, Benzaldehyd, Morpholin, Acetophenon und Cyclohexanon in Betracht. Solange es die Löslichkeitseigenschaften der verwendeten durch reaktionsstartende Strahlung vernetzbaren Verbindungen erlauben, wählt man vorzugsweise wässrige Lösungen dieser Verbindungen zur Beschichtung der textilen Flächengebilde.

Der Lösung oder Dispersion der verwendeten lichtvernetzbaren Verbindung können gegebenenfalls zur Steigerung der Lichtempfindlichkeit dieser Verbindung die aus der Literatur bekannten Sensibilisatoren hinzugefügt werden. Es handelt sich dabei z.B. um mono- oder polycylische Aromaten oder Heteroaromaten, Phenone, insbesondere Acetophenone und Benzophenone, Benzile, Xanthone, Stilbene, Thioxanthone, Phthalimide, Phthalimidthioether und Dione mit benachbarten Carbonylgruppen. Weitere Aufzählungen in Frage kommender Sensibilisatoren können z.B. S.L. Murow, Handbook of Photo- chemistry, M. Dekker Inc., New York, Seiten 27 ff (1973) sowie GB 2 119 364, US 4 363 917, US 4 459 414, US 4 348 530 und EP 152 377 entnommen werden.

Bei Verwendung bestimmter vernetzbarer Verbindungen, z.B. der in EP 92 524 genannten, muss der Lösung oder Dispersion ein Vernetzungsmittel hinzugefügt werden, welches unter der Einwirkung von reaktionsstartender (z.B. aktinischer) Strahlung die Vernetzung der Verbindung bewerkstelligt. Solche Vernetzungsmittel sind aus der Literatur bekannt. Es sind in der Regel Metalldichromate oder niedermolekulare organische Verbindungen mit z.B. zwei funktionellen Gruppen, wie z.B. Azido-, Carbonazido-oder Sulfazidogruppen, welche bei Bestrahlung, z.B. mit Licht, Stickstoff abspalten. Die verbleibenden reaktionsfähigen Imene verknüpfen dann benachbarte Polymere.

Zur Beeinflussung der Hydrophobie des verwendeten Polymers können der Lösung oder Dispersion übliche Hydrophobiermittel wie z.B. solche auf Fluor- oder Siliconbasis zugesetzt werden.

Ferner können übliche Verdickungsmittel wie z.B. feinverteiltes Siliciumdioxid, Silikate, Bentonite, Kaoline, Titandioxid und Calciumcarbonat verwendet werden, um die Viskosität der Lösung oder Dispersion auf einen geeigneten Wert zu bringen. Die Viskosität lässt sich auch durch Einstellen eines bestimmten Temperaturbereiches steuern.

Vorzugsweise enthalten Lösungen oder Dispersionen der durch reaktionsstartende Strahlung vernetzbaren Verbindungen 5 bis 50 Gew.-% Polymer, 0 bis 5 Gew.-% Sensibilisator, 0 bis 20 Gew.-% Vernetzungsmittel, 0 bis 10 Gew.-% Hydrophobiermittel und 0 bis 10 Gew.-% Verdickungsmittel.

Besonders geeignete Lösungen der durch reaktionsstartende Strahlung vernetzbaren Verbindungen sind wässrige Lösungen, die 5 bis 15 Gew.-% Polyvinylalkoholderivat enthalten.

Die Beschichtung des textilen Flächengebildes mit den Polymeren erfolgt nach an sich bekannten Methoden, beispielsweise unter Verwendung einer punktierten Auftragswalze oder eines Rakeis, durch Eintauchen, Aufsprühen oder Aufbürsten.

Als textile Flächengebilde kommen in der Regel Gewebe, Gewirke und Faservliese in Betracht. Diese Flächengebilde können aus allen üblichen natürlichen und synthetischen Fasermaterialien wie Baumwolle, Leinen, regenerierter Cellulose, Celluloseacetat (24- oder Triacetat) Polyester, Polyacrylnitril, Polyamid, Polyurethan, Wolle, Seide, Polyolefinen, insbesondere Polypropylen, oder insbesondere Mischungen verschiedener Fasern hergestellt sein, wobei Mischungen aus Polyurethanfasern (3-30) mit Baumwolle, Polyester- oder synthetischen Polyamidfasern (70-97) bevorzugt sind. Gegebenenfalls kann man sie auch noch mit Mitteln zur Verbesserung der Gebrauchseigenschaften imprägnieren. Solche Mittel sind insbesondere Hydrophobier- und/oder Oleophobiermittel, wie z.B. wässrige Siliconölemulsionen, organische Lösungen von Organopolysiloxanen, fettmodifizierte Melaminharze, Fluorchemikalien oder wasserlösliche Chromkomplexe von Stearinsäure. Derartige Beschichtungen zeigen eine gute Beständigkeit in der chemischen Reinigung.

Gegebenenfalls sind diese textilen Flächengebilde zur Erhöhung des Kontrastes gegenüber der reaktionsstartenden Strahlung mit geeigneten Kontrastmitteln vorzubehandeln (im Falle gefärbter Substrate genügt bei Verwendung UV-vernetzender Strahlung im allgemeinen die UV-Eigenabsorption der Färbung). Weisse Substrate sind gegebenenfalls mit UV-Absorbern (z.B. 2-(3'-Tert.butyl-2'-hydroxi-5'-methylphenyl)-5-chlor-benzotriazol) oder mit im UV absorbierenden Aufhellern einzufärben.

Weitere Mittel zur Verbesserung der Gebrauchseigenschaften sind beispielsweise Flammfestmittel, Bakteriostatika, Bügelfrei- oder Wash-and-wear-Präparate, Weichgriffmittel, Farbstoffe, Pigmente oder optische Aufheller.

Das beschichtete Flächengebilde wird dann bei einer Temperatur von 20 bis 180_{°}C, vorzugsweise bei 80 bis 130_{°}C, in üblichen Heizmitteln getrocknet.

Die Schichtauflage richtet sich nach den jeweils für ein bestimmtes textiles Flächengebilde gegebenen Eigenschaften. Gute Ergebnisse werden im allgemeinen mit Schichtauflagen erzielt, die in trockenem Zustand 5 bis 15 g/m2 betragen.

Von der Rückseite her wird das getrocknete Flächengebilde mit reaktionsstartender, z.B. aktinischer Strahlung auf an sich bekannte Weise belichtet. Die Bestrahlungsdauer hängt von der Intensität der Strahlungsquelle ab und kann in weiten Grenzen schwanken. Die obere Grenze der Belichtungsdauer ist natürlich dann überschritten, wenn die direkt hinter den Fäden des Flächengebildes sich befindlichen strahlungsempfindlichen Verbindungen durch z.B. Streu- oder Brechungseffekte soviel Energie absorbieren können, dass auch sie Vernetzungen ausbilden.

Anschliessend wird in Wasser oder einem der oben genannten organischen, insbesondere polaren Lösungsmittel, gegebenenfalls bei erhöhten Temperaturen, d.h. bei Temperaturen, welche die Struktur der Beschichtung und des textilen Flächengebildes nicht beeinträchtigen, vorzugsweise im Bereich von 30 bis 80°C, gewaschen, um die nichtvemetzten Polymere von dem textilen Flächengebilde zu entfernen, und dann getrocknet.

Die nach dem erfindungsgemässen Verfahren behandelten textilen Flächengebilde erweisen sich als wasserdicht und zugleich wasserdampfdurchlässig. Das erfindungsgemässe Verfahren ist deshalb für die verschiedenartigsten textilen Flächengebilde geeignet, an die diese Anforderungen - in unterschiedlichem Masse - gestellt werden können, vorzugsweise für solche Textilien, die für die Herstellung von z.B. Sportbekleidungsartikel wie Skijacken und -anzügen und Anoraks, von Windjacken, Mänteln, insbesondere Regenmäntel, Arbeitskleidern, Schutzanzügen und Schlafsäcken verwendet werden können.

Nach dem erfindungsgemässen Verfahren lassen sich Wasserdampfdurchlässigkeit und Wasserdichtheit textiler Flächengebilde durch Wahl der Belichtungszeit oder der Intensität der reaktionsstartenden Strahlung innerhalb erheblichen Grenzen je nach Forderung aufeinander abstimmen (vgl. Beispiele 2-8).

### Beispiel 1

Mit einem Fluorocarbonpolymerisat (z.B. Oleophobol SY_{@}) hydrophobiertes rotes Polyamid 6.6 (Nylon-Filamentgewebe: Flächengewicht 65 g/m²) wird mit einer Beschichtungsmasse bestehend aus einer 10%igen wässrigen Lösung des Polyvinylalkoholderivates gemäss US 4 272 620, Beispiele 1 und 2 zusammen mit 16, welche 3 Gew.-% eines Fluorocarbonpolymerisates (z.B. Oleophobol SY_{@}) enthält, mittels eines Ziehrahmenrakels (100 µm) bestrichen und anschliessend bei 120_{°}C getrocknet. Das Auftragsgewicht der erhaltenen Schicht wurde zu 7 g Polymer/m2 bestimmt.

Das so beschichtete Material wurde dann von der Rückseite her mit einer Philips HPR-Lampe, 125 W, aus einem Abstand von 18 cm 20 Minuten belichtet und 5 Minuten im Wasserbad bei 50_{°}C gewaschen. Getrocknet wurde bei 130_{°}C.

Zur Bestimmung der Wasserdichtheit wurde die Wassersäule in Anlehnung an Hydrostatic Head Test AATCC 1952-18 gemessen. Die Wassersäule betrug 72 cm, was auf gute Wasserdichtheit des erfindungsgemäss behandelten Nylon-Filaments hinweist. Das nicht erfindungsgemäss behandelte hydrophobierte Material wies eine Wassersäule von nur 17 cm auf.

In Anlehnung an die Standard-Methode nach DIN 53122 wurde für die Wasserdampfdurchlässigkeit ein Wert von 38 g/m²h ermittelt. Das erfindungsgemäss behandelte Nylon-Filament zeichnet sich also auch durch eine gute Wasserdampfdurchlässigkeit aus. Das unbehandelte hydrophobierte Material wies eine Wasserdampfdurchlässigkeit von 50 g/m2 auf.

### Beispiel 2

Mit einem Fluorcarbonpolymerisat (z.B. Oleophobol SY_{@}) hydrophobiertes, rot eingefärbtes Polyamid 6.6 (Nylon-Filament-Gewebe: Flächengewicht 65 g/m2) wird mit einer Beschichtungsmasse bestehend aus einer 10%igen wässrigen Lösung des Polyvinylalkoholderivates gemäss US 4 272 620, Beispiel 1 und 2 zusammen mit 16, welche 3 Gew.-% eines Fluorcarbonpolymerisates (z.B. Oleophobol SY_{@}) enthält, mittels eines Ziehrahmenrakels (100 µm) 2 Mal bestrichen und anschliessend 2 Minuten bei 100_{°}C getrocknet. Das Auftragsgewicht der erhaltenen Schicht wurde zu 7 g Polymer/m2 bestimmt.

Das so beschichtete Material wird dann von der Rückseite her mit einer Philips HPR-Lampe, 125 W, aus einem Abstand von 18 cm verschieden lang belichtet und anschliessend während 5 Minuten im Wasserbad bei 50_{°}C gewaschen. Die Trocknung erfolgt bei 130_{°}C.

Zur Bestimmung der Wasserfestigkeit wird die Wasserdichtheit in Anlehnung an DIN 53886 gemessen und die Wasserdampfdurchlässigkeit in Anlehnung an die Standard-Methode nach DIN 53122 ermittelt. Die erhaltenen Gewebemuster haben folgende Merkmale:

### Beispiel 3

Verfährt man wie in Beispiel 2 angegebenen, verwendet jedoch eine Beschichtungsmasse, die zusätzlich 5% HsP0₄ enthält, so erhält man Gewebemuster mit folgenden Merkmalen:

### Beispiel 4

Auf das im Beispiel 2 beschriebene oleophobierte Testgewebe wird anstelle der dort angegebenen die folgende Beschichtungsmasse einmal mit einem 15 µm Rakel beschichtet:
5 g eines vinyl-terminierten Butadien-acryl-nitril-copolymers (z.B. Hycar®VTBN)
15 g Hydroxyäthylmethacrylat
0,4 g eines Photopolymerisationsinitiators, z.B. 2-Morpholino-(p-methylthio-isobutyrophenon)
0,5 g pyrogener Kieselsäure (z.B. Aerosil Silica R 202®)

Die Belichtung erfolgt wie im Beispiel 2, jedoch unter Stickstoffatmosphäre. Anschliessend wird während 30 Sekunden in Aceton bei Zimmertemperatur entwickelt. Nach der Nacholeophobierung mit 35 g/ℓ eines Fluorcarbonpolymerisates (z.B. Oleophobol SY_{@}) und 0,8 g/2 Essigsäure in Wasser und 2 Minuten Trocknung bei 100_{°}C werden Gewebemuster mit folgenden Merkmalen erhalten:

### Beispiel 5

Nach der im Beispiel 1 des US-Patentes 4 108 803 beschriebenen Methode wird ein Epoxidharz mit photopolymerisierenden seitenständigen Acrylamidgruppen hergestellt. Als Diolkomponente wird anstelle von Ethylenglykol 1,4-Butandiol eingesetzt. Die Kondensation des Diols mit 1,3-Diglycidyl-5,5-dimethylhydantoin erfolgt bis zu einem Epoxidgehalt von 0,1 Äquivalenten/kg (anstelle von 0,32 Äquivalenten/kg laut Beispiel). Die Umsetzung dieses Kondensats mit N-Hydroxymethylacrylamid wird unter den im Patentbeispiel angegebenen Molverhältnissen und Reaktionsbedingungen durchgeführt. Eine 50%ige Lösung dieses Epoxidharzes in Ethanol, die 3% eines 1:1-Gemisches aus Benzophenon und 1-Benzoylcyclohexanol als Initiator enthält, wird einmal mit einem 35 µm Rakel auf das im Beispiel 2 beschriebene, oleophobierte Polyamid-6.6-Gewebe appliziert.

Nach Belichtung von der Rückseite her, wie in Beispiel 4, wird während 2 Minuten in Ethanol entwickelt, luftgetrocknet und nacholeophobiert, wie in Beispiel 4.

Man erhält Gewebemuster mit folgenden Merkmalen:

### Beispiel 6

Wird analog Beispiel 5 durchgeführt, jedoch mit dem Unterschied, dass das eingesetzte photovernetzbare Epoxidharz einen Epoxidgehalt von 0,33 Äquivalenten/kg aufweist. Zur Applikation gelangt eine Beschichtungsmasse der folgenden Zusammensetzung:
68% Epoxidharz
10% eines Photopolymerisationsinitiators z.B. ein 1:1 Gemisch aus Benzophenon und 1-Benzoyl-cyclohexanol
5% eines Fluorcarbonpolymerisates (z.B. Oleophobol SY_{@})
17% Wasser

Entwickelt wird während 5 Minuten in Ethanol bei 50_{°}C; die Trocknung erfolgt während 2 Minuten bei 100_{°}C. Es wird nicht nacholeophobiert.

Man erhält Gewebemuster mit folgenden Merkmalen:

### Beispiel 7

Ein nach Patent US 4 079 041 hergestelltes, lichtvernetzbares Copolymer aus 20% Methylmethacrylat, 12,5% 2-Dimethylaminoethylmethacrylat und 67,5% N-(hydroxyethoxyethyl)-dimethylmaleinimid- methacrylat (US 4 532 332) wird 50 Gew.-%ig im Lösungsmittelgemisch Ethylmethylketon/1-Methoxy-2-propanol (1:1) gelöst. Der Lösung wird (bezogen auf das Polymer) 1,5% Ethyl-6-methylthioxanton-2-carboxylat als Sensibilisator zugesetzt.

Die Streichmasse wird einmal mit einem 50 µm Rakel auf das im Beispiel 2 beschriebenen Testgewebe appliziert und luftgetrocknet. Belichtet wird, wie in Beispiel 2, von der Rückseite her.

Das Material wird während 2 Minuten in 2%iger Essigsäurelösung entwickelt und anschliessend in Wasser gewaschen. Nach 10 minütiger Trocknung bei 100_{°}C und nach Oleophobierung gemäss Beispiel 4 erhält man Gewebemuster mit folgenden Merkmalen:

### Beispiel 8

Verfährt man wie in Beispiel 7 angegeben, verwendet jedoch ein lichtvernetzendes Copolymer aus 80% Ethylacrylat, 12,5% 2-Dimethylaminoethylmethacrylat und 7,5% N-(hydroxyethoxyethyl)dimethylmaleinimid-methacrylat (US 4 532 332), so erhält man Gewebemuster mit folgenden Merkmalen:

### Beispiel 9

Verfährt man wie in Beispiel 8 angegeben, verwendet jedoch ein lichtvernetzendes Copolymer aus 80% N-(hydroxyethoxyethyl)dimethylmaleinimidmethacrylat (US 4 532 332) und. 20% Ethylacrylat in 60%iger Lösung in Ethylmethylketon/1-Methoxy-2-propanoI1 1:1.

Die Entwicklung erfolgt in Aceton (>2 Minute). Nach Nacholeophobierung und Trocknung wie in Beispiel 4 angegeben, erhält man Gewebemuster mit folgenden Merkmalen:

## Patentansprüche

1. Verfahren zur Veredlung von textilen Flächengebilden, dadurch gekennzeichnet, dass man mindestens eine durch reaktionsstartende Strahlung vernetzbare Verbindung auf die Oberseite der textilen Flächengebilde aufbringt, hierauf von der Rückseite her mit einer reaktionsstartenden Strahlung bestrahlt und die nichtvernetzte Verbindung herauslöst.

2. Verfahren nach Anspruch 1, dadurch gekennzeichnet, dass die vernetzbare Verbindung eine durch reaktionsstartende Strahlung vernetzbare polymere Verbindung ist.

3. Verfahren nach Anspruch 2, dadurch gekennzeichnet, dass die durch reaktionsstartende Strahlung vernetzbare polymere Verbindung ein Linearpolymer ist.

4. Verfahren nach Anspruch 3, dadurch gekennzeichnet, dass das durch reaktionsstartende Strahlung vernetzbare Linearpolymer ein Grundgerüst aus
- Polyvinylalkohol,
- mit endständigen Epoxigruppen kettenverlängerten Epoxiharzen,
- Acrylat/Methacrylat-Copolymerisaten,
- oder Butadien-Acrylnitril-Copolymerisaten
aufweist und als photovernetzbare Teile entweder seitenständige
- Styryl-Pyridiniumgruppen,
- Acrylamid-Gruppen oder
- Dimethylmaleinimid-Gruppen
oder endständige Vinylgruppen trägt.

5. Verfahren nach Anspruch 1, dadurch gekennzeichnet, dass man die vernetzbare Verbindung in Form einer Lösung oder Dispersion auf das textile Flächengebilde aufbringt.

6. Verfahren nach Anspruch 5, dadurch gekennzeichnet, dass man als Lösungs- oder Dispergiermittel Wasser oder organische Lösungsmittel verwendet.

7. Verfahren nach Anspruch 6, dadurch gekennzeichnet, dass man als Lösungsmittel Wasser verwendet.

8. Verfahren nach Anspruch 5, dadurch gekennzeichnet, dass die Lösung oder Dispersion der durch reaktionsstartende Strahlung vemetzbaren Verbindung einen Sensibilisator, ein Vernetzungsmittel, ein Hydrophobier- und/oder Verdickungsmittel enthält.

9. Verfahren nach Anspruch 8, dadurch gekennzeichnet, dass als Sensibilisatoren mono- oder polycyclische Aromaten oder Heteroaromaten, Phenone, Stilbene, Benzile, Xanthone, Thioxanthone, Phthalimide, Phthalimidthioether oder Dione mit benachbarten Carbonylgruppen verwendet werden.

10. Verfahren nach Anspruch 8, dadurch gekennzeichnet, dass als Vernetzungsmittel Metalldichromate oder niedermolekulare organische Verbindungen mit funktionellen Gruppen verwendet werden.

11. Verfahren nach Anspruch 8, dadurch gekennzeichnet, dass als Hydrophobiermittel solche auf Fluor- oder Siliconbasis verwendet werden.

12. Verfahren nach Anspruch 8, dadurch gekennzeichnet, dass als Verdickungsmittel Siliciumdioxid, Silikate, Bentonite, Kaoline, Titandioxid und Calciumcarbonat verwendet.

13. Verfahren nach Anspruch 8, dadurch gekennzeichnet, dass die Lösung oder Dispersion der durch reaktionsstartende Strahlung vernetzbaren Verbindungen
a) 5-50 Gew.-% durch reaktionsstartende Strahlung vernetzbare Verbindung,
b) 0-5 Gew.-% Sensibilisator,
c) 0-20 Gew.-% Vernetzungsmittel,
d) 0-10 Gew.-% Hydrophobiermittel und
e) 0-10 Gew.-% Verdickungsmittel enthält.

14. Verfahren nach Anspruch 13, dadurch gekennzeichnet, dass die Lösung der durch reaktionsstartende Strahlung vernetzbaren Verbindung eine wässrige Lösung ist, die 5 bis 15 Gew.-% Polyvinylalkoholderivat enthält.

15. Verfahren nach Anspruch 1, dadurch gekennzeichnet, dass man die nichtvernetzten Verbindungen mit Wasser oder einem organischen Lösungsmittel herauslöst.

16. Verfahren nach Anspruch 1, dadurch gekennzeichnet, dass die textilen Flächengebilde Gewebe, Gewirke und Faservliese aus üblichen natürlichen und synthetischen Fasermaterialien sind.

17. Verfahren nach Anspruch 16, dadurch gekennzeichnet, dass die textilen Flächengebilde synthetische Fasermaterialien enthalten.

18. Verfahren nach Anspruch 17, dadurch gekennzeichnet, dass die synthetischen Fasermaterialien Nylonfilamentgewebe sind.

19. Die nach dem Verfahren nach Anspruch 1 veredelten textilen Flächengebilde.

20. Die nach dem Verfahren nach Anspruch 1 veredelten hydrophobierten synthetischen Fasermaterialien.

## Claims

1. A process for finishing textile sheet materials, which comprises applying to the upper side of the textile sheet materials at least one compound which is crosslinkable by reaction-initiating radiation, then exposing the back of the materials to reaction-initiating radiation, and dissolving out the non-crosslinked compound.

2. A process according to claim 1, wherein the crosslinkable compound is a polymeric compound which is crosslinkable by reaction-initiating radiation.

3. A process according to claim 2, wherein the polymeric compound which is crosslinkable by reaction-initiating radiation is a linear polymer.

4. A process according to claim 3, wherein the linear polymer which is crosslinkable by reaction-initiating radiation has a basic structure comprising
- polyvinyl alcohol,
- epoxy resins chain-extended with terminal epoxide groups,
- acrylate/methacrylate copolymers or
- butadiene-acrylonitrile copolymers
and contains as photocrosslinkable components either pendant
- styrene-pyridinium groups,
- acrylamide groups or
- dimethylmaleinimide groups
or terminal vinyl groups.

5. A process according to claim 1, wherein the crosslinkable compound is applied in the form of a solution or dispersion to the textile sheet material.

6. A process according to claim 5, wherein the solvent or dispersant used is water or an organic solvent.

7. A process according to claim 6, wherein the solvent used is water.

8. A process according to claim 5, wherein the solution or dispersion of the compound which is crosslinkable by reaction-initiating radiation contains a sensitiser, a crosslinking agent, a water-repellent agent and/or a thickener.

9. A process according to claim 8, wherein the sensitiser used is a mono- or polycyclic aromatic or heteroaromatic compound, a phenone, a stilbene, a benzil, a xanthone, a thioxanthone, a phthalimide, a phthalimide thioether or a dione with adjacent carbonyl groups.

10. A process according to claim 8, wherein the crosslinking agent used is a metal dichromate or a low molecular weight organic compound having functional groups.

11. A process according to claim 8, wherein the water-repellent agent used is one based on fluorine or silicone.

12. A process according to claim 8, wherein the thickener used is silicon dioxide, a silicate, a bentonite, a kaolin, titanium dioxide or calcium carbonate.

13. A process according to claim 8, wherein the solution or dispersion of the compound which is crosslinkable by reaction-initiating radiation contains
a) 5 to 50% by weight of compound which is crosslinkable by reaction-initiating radiation,
b) 0 to 5% by weight of sensitiser,
c) 0 to 20% by weight of crosslinking agent,
d) 0 to 10% by weight of water-repellent agent and
e) 0 to 10% by weight of thickener.

14. A process according to claim 13, wherein the solution of the compound which is crosslinkable by reaction-initiating radiation is an aqueous solution containing 5 to 15% by weight of polyvinyl alcohol derivative.

15. A process according to claim 1, wherein the non-crosslinked compound is dissolved out with water or an organic solvent.

16. A process according to claim 1, wherein the textile sheet materials are wovens, knits and non-wovens made of customary natural and synthetic fibre materials.

17. A process according to claim 16, wherein the textile sheet materials contain synthetic fibre materials.

18. A process according to claim 17, wherein the synthetic fibre materials are nylon filament fabrics.

19. Textile sheet materials finished by the process according to claim 1.

20. Waterproofed synthetic fibre materials finished by the process according to claim 1.

## Revendications

1. Procédé pour l'ennoblissement d'étoffes textiles, caractérisé en ce qu'on applique sur l'endroit des étoffes textiles au moins un composé réticulable sous l'effet d'un rayonnement amorceur de réaction, puis qu'on l'expose par l'envers à un rayonnement amorceur de réaction et on sépare par dissolution le composé non-réticulé.

2. Procédé selon la revendication 1, caractérisé en ce que le composé réticulable est un composé polymère réticulable sous l'effet d'un rayonnement amorceur de réaction.

3. Procédé selon la revendication 2, caractérisé en ce que le composé polymère réticulable sous l'effet d'un rayonnement amorceur de réaction est un polymère linéaire.

4. Procédé selon la revendication 3, caractérisé en ce que le polymère linéaire réticulable sous l'effet d'un rayonnement amorceur de réaction présente un squelette constitué
- d'un poly(alcool vinylique),
- de résines époxydes à chaîne prolongée par des groupes époxy terminaux,
- des copolymères acrylate/méthacrylate,
- ou des copolymères butadiène-acrylonitrile,
et porte, en tant que portions photoréticulables, soit des groupes latéraux
- styryl-pyridinium,
- acrylamide, ou
- diméthylmaléinimide,
soit des groupes vinyliques terminaux.

5. Procédé selon la revendication 1, caractérisé en ce qu'on applique le composé réticulable sur l'étoffe textile, sous la forme d'une solution ou d'une dispersion.

6. Procédé selon la revendication 5, caractérisé en ce qu'on utilise, comme solvant ou agent de dispersion, de l'eau ou des solvants organiques.

7. Procédé selon la revendication 6, caractérisé en ce qu'on utilise de l'eau en tant que solvant.

8. Procédé selon la revendication 5, caractérisé en ce que la solution ou la dispersion du composé réticulable sous l'effet d'un rayonnement amorceur de réaction contient un sensibilisateur, un agent de réticulation, un agent hydrophobisant et/ou un épaississant.

9. Procédé selon la revendication 8, caractérisé en ce qu'on utilise comme sensibilisateurs des substances aromatiques ou hétéroaromatiques monocycliques ou polycycliques, des phénones, des stilbè- nes, des benziles, des xanthones, des thioxanthones, des phtalimides, des phtalimide-thioéthers ou des diones comportant des groupes carbonyle voisins.

10. Procédé selon la revendication 8, caractérisé en ce qu'on utilise comme agents de réticulation des bichromates métalliques ou des composés organiques à faible masse moléculaire comportant des groupes fonctionnels.

11. Procédé selon la revendication 8, caractérisé en ce qu'on utilise comme agents hydrophobisants des agents hydrophobisants à base de fluor ou de silicone.

12. Procédé selon la revendication 8, caractérisé en ce qu'on utilise comme épaississants du dioxyde de silicium, des silicates, des bentonites, des kaolins, du dioxyde de titane et du carbonate de calcium.

13. Procédé selon la revendication 8, caractérisé en ce que la solution ou la dispersion des composés réticulables sous l'effet d'un rayonnement amorceur de réaction contient:
a) 5-50% en poids du composé réticulable sous l'effet d'un rayonnement amorceur de réaction,
b) 0-5% en poids d'un sensibilisateur,
c) 0-20% en poids d'un agent de réticulation,
d) 0-10% en poids d'un agent hydrophobisant et
e) 0-10% en poids d'un épaississant.

14. Procédé selon la revendication 13, caractérisé en ce que la solution du composé réticulable sous l'effet d'un rayonnement amorceur de réaction est une solution aqueuse contenant de 5 à 15% en poids d'un dérivé du poly(alcool vinylique).

15. Procédé selon la revendication 1, caractérisé en ce qu'on sépare les composés non-réticulés par dissolution à l'aide d'eau ou d'un solvant organique.

16. Procédé selon la revendication 1, caractérisé en ce que les étoffes textiles sont des tissus, des tricots et des nappes de fibres, en des matériaux fibreux, naturels ou synthétiques, habituels.

17. Procédé selon la revendication 16, caractérisé en ce que les étoffes textiles contiennent des matériaux fibreux synthétiques.

18. Procédé selon la revendication 17, caractérisé en ce que les matériaux fibreux synthétiques sont des tissus en filaments de nylon.

19. Les étoffes textiles ennoblies par le procédé selon la revendication 1.

20. Les matières en fibres synthétiques hydrophobisées, ennoblies par le procédé selon la revendication 1.
